# EUROPÄISCHE PATENTSCHRIFT

(11) **EP 1 250 205 B1**
(45) Veröffentlichungstag und Bekanntmachung des Hinweises auf die Patenterteilung: **25.06.2003**
(21) Anmeldenummer: 01942587.5
(22) Anmeldetag: 11.01.2001
(51) Int. Cl.: B22F 1/00

(54) **HERSTELLUNGSVERFAHREN FÜR EIN KANTIGES, ROSTFREIES STRAHLMITTEL AUF BASIS EINER FE-CR-C-LEGIERUNG**
METHOD FOR PRODUCING ANGULAR, STAINLESS SHOT-BLASTING ABRASIVES BASED ON AN FE-CR-C ALLOY
PROCEDE DE REALISATION D'UN AGENT DE GRENAILLAGE ANGULEUX INOXYDABLE A BASE D'UN ALLIAGE FE-CR-C

(30) Priorität: 22.01.2000 DE 10002738
(43) Veröffentlichungstag der Anmeldung: 23.10.2002
(73) Patentinhaber: Vulkan Strahltechnik GmbH, 45525 Hattingen (DE)
(72) Erfinder: SÄNGER, Reinhard, 58802 Balve (DE); ZYTO, Oliver, 58456 Witten (DE)
(74) Vertreter: Schneiders, Josef, Dipl.-Ing.
(86) Internationale Anmeldenummer: EP0100252
(87) Internationale Veröffentlichungsnummer: WO01053022

(56) Entgegenhaltungen:
- WO-A-92/13664
- DE-A- 19 815 087
- PATENT ABSTRACTS OF JAPAN vol. 011, no. 114 (M-579), 10. April 1987 (1987-04-10) -& JP 61 257775 A (MITSUBISHI HEAVY IND LTD;OTHERS: 01), 15. November 1986 (1986-11-15) in der Anmeldung erwähnt -& DATABASE WPI Derwent Publications Ltd., London, GB; AN 1986-343332 XP002166442

## Beschreibung

Die Erfindung betrifft ein Verfahren zur Herstellung von Strahlmittel-Körnern aus nichtrostendem Edelstahlguß, bei dem zunächst aus der Schmelze einer härtbaren Eisen-Chrom-Kohlenstoff-Legierung ein Granulat erzeugt wird, welches dann eine Wärmebehandlung bei >900° Celsius zur Härtung durchläuft und anschließend zu scharfkantigen Körnern gebrochen wird.

Zur Strahlbehandlung von Werkstücken aus nichtrostenden Materialien ist es erforderlich, ebenfalls rostfreie Strahlmittel zu verwenden, weil rostende Strahlmittel, wie Stahlschrot oder Stahlkies, auf der Werkstückoberfläche eisenhaltige Rückstände hinterlassen. Durch die Oxidation der anhaftenden Eisenreste treten dann unerwünschterweise innerhalb kürzester Zeit Rostflecken auf. Neben nichtmetallischen, meist mineralischen Strahlmitteln, wie z. B. Elektrokorund, Siliziumkarbid oder Glas, sind auch nichtrostende metallische Strahlmittel bekannt. Zu nennen ist hierbei Edelstahlgußstrahlschrot aus rostbeständigen Stahllegierungen. Dieses Material hat gegenüber den mineralischen Strahlmitteln eine Reihe von Vorzügen. So läßt sich mit den metallischen Strahlkömern eine wesentlich erhöhte Standzeit in den üblichen Strahlanlagen erzielen, da der Edelstahl aufgrund seiner größeren Duktilität bei der Strahlbehandlung in wesentlich geringerem Ausmaß zertrümmert wird. Aufgrund des durch die hohe Schlagzähigkeit bedingten, guten Verschleißverhaltens hat sich insbesondere bei der Verwendung in Strahlanlagen, die mit Schleuderrädern ausgestattet sind, der Einsatz von Edelstahlstrahlmitteln bewährt.

Zwei Kategorien von Strahlmitteln aus nichtrostendem Edelstahlguß sind bekannt. Dies sind zum einen Granulate aus kugeligen Körnern, die aus Stahlwerkstoffen mittlerer Härte (<45HR_{C}) bestehen. Wie in der JP 61 257 775 offenbart, werden zum anderen auch scharfkantige Körner aus gehärtetem Chromgußeisen (>60HR_{C}) eingesetzt, da sich durch diese verbesserte abrasive Eigenschaften erzielen lassen.

Gegenüber den Strahlmittelkörnem der ersten Kategorie wird bei der Herstellung des scharfkantigen, gehärteten Granulats ein wesentlich höherer Fertigungsaufwand mit zusätzlichen Prozeßschritten erforderlich. Bei der Herstellung wird nach der JP 61 257 775 von einer Schmelze einer härtbaren Chromgußeisenlegierung ausgehend zunächst ein Granulat aus im wesentlichen runden Kömern hergestellt. Dieses wird gehärtet, in dem es nach einer Wärmebehandlung bei 1000°C bis 1100°C in Wasser abgeschreckt wird. Danach werden die Körner gebrochen, so daß ein scharfkantiges Material entsteht.

Nachteilig ist bei dieser Methode, daß durch das Abschrecken des mehr als 1000° Celsius heißen Stahls in Wasser die unerwünschte Oxidation des Materials begünstigt wird. Desweiteren ist bei der Verwendung von Wasser die erreichbare Abkühlrate stark eingeschränkt (Dampfphase). Effektives Abschrecken ist jedoch absolut notwendig, um ein möglichst sprödes Material zu erhalten. Dies ist die Voraussetzung dafür, daß die Körner später so gebrochen werden können, daß das gewünschte scharfkantige Granulat erzeugt wird.

Dementsprechend liegt der vorliegenden Erfindung die Aufgabe zugrunde, ein Verfahren zur Herstellung von nichtrostendem Strahlmittel bereitzustellen, bei dem während und nach der abschließenden Wärmebehandlung eine Oxidation des Granulates ausgeschlossen werden kann und bei dem die durch das Härten erreichte Sprödigkeit des Materials so hoch ist, daß ein Brechen des Strahlkorns zu scharfkantigem Granulat mit einfachen Mitteln möglich ist.

Bei einem Herstellungsverfahren der eingangs genannten Art wird diese Aufgabe dadurch gelöst, daß die Wärmebehandlung in reduzierender Atmosphäre folgt und daß für die daran anschließende Abkühlung ausschließlich ein reduzierendes Gas oder Gasgemisch verwendet wird.

Dadurch daß das Granulat beim Härten ausschließlich einer reduzierenden Atmosphäre ausgesetzt ist, ergibt sich der Vorteil, daß eine unerwünschte Oxidation des Materials zuverlässig vermieden werden kann.

Zweckmäßigerweise handelt es sich bei der reduzierenden Atmosphäre um ein Gasgemisch, das Wasserstoff und Stickstoff enthält. In der Praxis hat sich gezeigt, daß sich für das erfindungsgemäße Verfahren insbesondere ein Gasgemisch eignet, das 60% bis 80% Wasserstoff und 20% bis 40% Stickstoff enthält. Die besten Ergebnisse wurden erzielt mit 70% Wasserstoff und 30% Stickstoff.

Um Strahlmittel einer Eisen-Chromguß-Legierung herzustellen, sind besondere Verfahrensschritte einzuhalten. Durch die Verwendung einer Eisen-Chrom-Kohleinstoff-Legierung mit mindestens 2% Kohlenstoff und wenigstens 30% Chrom ergibt sich ein Material, welches korrosionsbeständig härtbar ist, wobei sich Härten von > 60 HR_{C} ohne weiteres erzielen lassen. So ergibt sich ein Material, das sich durch eine hohe Widerstandfähigkeit gegen Oxidation und durch einen hervorragenden Verschleißwiderstand auszeichnet. Die Verwendung der bezeichneten Legierung bei dem erfindungsgemäßen Verfahren ist also besonders zweckmäßig, da hiermit die Kombination eines gut härtbaren und gleichzeitig korrosionsbeständigen Werkstoffes gegeben ist.

Für das Brechen des gehärteten Granulates ist es zweckmäßig, eine Impulsmühle zu verwenden. Insbesondere eine Rohrschwingmühle ist gut geeignet, um aus dem gehärteten Ausgangsmaterial das gewünschte scharfkantige Granulat zu erzeugen.

Für den Einsatz bei der Oberflächenbehandlung von metallischen Werkstücken ist es zweckmäßig, wenn das Strahlmittel nach der Korngröße klassiert vorliegt.
Hierzu kann dem erfindungsgemäßen Herstellungsverfahren ein weiterer Prozeßschritt zur Kornfraktionierung nachgeschaltet sein, mit dem die Einstellung der gewünschten Kornmischung erreicht wird.

Das erfindungsgemäße Verfahren wird im folgenden anhand der Zeichnung näher erläutert.

Die Zeichnung zeigt ein Fließschema des Herstellungsverfahrens, wobei der obere Teil die Prozeßschritte zur Herstellung des Ausgangsgranulates umfaßt, während im unteren Teil das Härten, Brechen und Klassieren dargestellt sind.

Ausgangsmaterial für das Strahlmittel ist Stahtschrott, der dem Herstellungsprozeß aus einem Schrottlager 1 zugeführt wird. Zur Einstellung der gewünschten Legierung wird diesem aus geeigneten Vorratsbehältern Kohlenstoff in Form von Graphit 2 und Chrom 3 zugefügt. Die Rohstoffmischung wird dann in einem Schmelzofen 4 zu einer Legierung verschmolzen. Diese enthält 2,0% Kohlenstoff und 30% bis 32% Chrom.

Die Schmelze durchläuft bei einer T emperatur von mehr als 1420° Celsius eine Verdüsungsvorrichtung 5, wobei ein Granulat mit einem breiten Spektrum von Korndurchmessem entsteht. Die verdüsten Tröpfchen der Metallschmelze werden in einem Wasserbad abgeschreckt, so daß sich festes Granulat am Boden eines Granulierungsbeckens 6 ansammelt.

Das Granulat wird dem Becken aus einem Abzug 7 entnommen und durchläuft die Verfahrensschritte Abtropfen 8 und Trocknen 9. Nach Durchlaufen einer Kühlung 10 liegt das Ausgangsmaterial für die rostbeständige Chromgußlegierung vor.

Das Ausgangsgranulat wird nun einem Ofen 11 zugeführt, in dem es bei mehr als 900° Celsius in einer Atmosphäre von Wasserstoff und Stickstoff 13 bei niedrigem Druck geglüht und daran anschließend abgekühlt wird, wonach es in einen Vorratsbehälter 12 gefördert wird. Durch die Glühung des Granulates bei >900°C kommt es zur Ausscheidung von Sekundärkarbiden aus der legierungsreichen Matrix, wodurch sich die Zusammensetzung der Matrix verändert. Erst durch die Ausscheidung der Sekundärkarbide ist eine Martensitumwandlung möglich, die dann beim Abkühlen des Granulates von Temperaturen >900°C zu einer Härtesteigerung auf >60 HR_{C} führt.

Aus dem Behälter 12 wird das Granulat mittels eines Becherwerkes 14 dem Brecher 15 zugeleitet. Der Brecher 15 ist vorzugsweise als Rohrschwingmühle ausgebildet und zerkleinert das gehärtete, spröde Granulat zu scharfkantigen Bruchkörpern. Durch die Verwendung von solchen Impulsmühlen gelingt es besonders gut, das unter starken inneren Spannungen stehende Material in scharfkantige Bruchstücke zu zerlegen. Die beim Brechen entstehende Kornmischung weist eine breite Größenverteilung auf. Zur Klassierung wird nun eine Siebanlage 16 durchlaufen. Zu grobes Überkorn 17 wird dem Brecher wieder zugeführt. Das zu feine Unterkorn 18 wird an dieser Stelle dem Prozeß entnommen und im Schmelzofen 4 eingeschmolzen. Gutkom 19 mit einem Durchmesser zwischen 0,1 und 0,8 mm wird entweder in einem Silo 20 gelagert oder zur Feinstklassierung einer weiteren Siebanlage 21 aufgegeben. Strahlmittel mit jeweils unterschiedlichen Korngrößen werden in den Silos 22, 23 und 24 bevorratet, bis sie zum Versand an den Endverbraucher entnommen werden.

## Patentansprüche

1. Verfahren zur Herstellung von Strahlmittel-Körnern aus nichtrostendem Edelstahlguß, wobei zunächst aus der Schmelze einer härtbaren Eisen-Chrom-Kohlenstoff Legierung ein Granulat erzeugt wird, welches dann eine Wärmebehandlung bei >900° Celsius zur Härtung durchläuft und anschließend zu scharfkantigen Körnern gebrochen wird,
**dadurch gekennzeichnet,**
**daß** die Wärmebehandlung in reduzierender Atmosphäre erfolgt und daß für die daran anschließende Abkühlung ausschließlich ein reduzierendes Gas oder Gasgemisch verwendet wird.

2. Verfahren nach Anspruch 1, **dadurch gekennzeichnet, daß** die reduzierende Atmosphäre ein Gasgemisch ist, das Wasserstoff und Stickstoff enthält.

3. Verfahren nach Anspruch 2, **dadurch gekennzeichnet, daß** das Gasgemisch aus 60% bis 80% Wasserstoff und 20% bis 40% Stickstoff besteht.

4. Verfahren nach Anspruch 1, **dadurch gekennzeichnet, daß** die Schmelze wenigstens 2% Kohlenstoff und wenigstens 30% Chrom enthält.

5. Verfahren nach Anspruch 1, **dadurch gekennzeichnet, daß** das Brechen des Granulates mittels einer Impulsmühle, insbesondere mittels einer Rohrschwingmühle erfolgt.

6. Verfahren nach Anspruch 1, **dadurch gekennzeichnet, daß** anschließend eine Komfraktionierung zur Einstellung diverser Kommischungen durchgeführt wird.

## Claims

1. A process for the production of blasting agent grains of stainless high-quality cast steel, wherein firstly a granular material is produced from the melt of a hardenable iron-chromium-carbon alloy, the granular material then passes through a heat treatment at > 900° Celsius for hardening and it is then broken up to form sharp-edged grains, **characterised in that** the heat treatment is effected in a reducing atmosphere and that exclusively a reducing gas or gas mixture is used for the subsequent cooling operation.

2. A process according to claim 1 **characterised in that** the reducing atmosphere is a gas mixture which contains hydrogen and nitrogen.

3. A process according to claim 2 **characterised in that** the gas mixture comprises from 60% to 80% hydrogen and from 20% to 40% nitrogen.

4. A process according to claim 1 **characterised in that** the melt contains at least 2% carbon and at least 30% chromium.

5. A process according to claim 1 **characterised in that** the operation of breaking the granular material is effected by means of a pulse mill, in particular a tube ball mill.

6. A process according to claim 1 **characterised in that** a grain fractioning operation is then carried out to set various grain mixtures.

## Revendications

1. Procédé de production de grains d'un agent de grenaillage en un acier noble inoxydable, où l'on produit d'abord à partir de la fonte d'un alliage durcissable fer-chrome-carbone, un granulat qui subit alors un traitement thermique à > 900°C pour son durcissement et est ensuite cassé en grains anguleux, **caractérisé en ce que** le traitement thermique se produit dans une atmosphère réductrice et **en ce que**, pour le refroidissement qui s'ensuit, on utilise exclusivement un gaz réducteur ou mélange de gaz.

2. Procédé selon la revendication 1, **caractérisé en ce que** l'atmosphère réductrice est un mélange de gaz qui contient del l'hydrogène et de l'azote.

3. Procédé selon la revendication 2, **caractérisé en ce que** le mélange de gaz se compose de 60 à 80% d'hydrogène et de 20 à 40% d'azote.

4. Procédé selon la revendication 1, **caractérisé en ce que** la fonte contient au moins 2% de carbone et au moins 30% de chrome.

5. Procédé selon la revendication 1, **caractérisé en ce que** la rupture du granulat se produit au moyen d'un broyeur à impulsions, en particulier au moyen d'un broyeur à tube oscillant.

6. Procédé selon la revendication 1, **caractérisé en ce qu'**ensuite, un fractionnement des grains est accompli pour l'établissement de divers mélanges de grains.
